# EUROPÄISCHE PATENTSCHRIFT

(11) **EP 0 810 924 B1**
(45) Veröffentlichungstag und Bekanntmachung des Hinweises auf die Patenterteilung: **16.06.1999**
(21) Anmeldenummer: 96943998.3
(22) Anmeldetag: 18.12.1996
(51) Int. Cl.: B41M 5/40, B41J 31/00

(54) **THERMOTRANSFERBAND**
THERMAL TRANSFER RIBBON
RUBAN POUR TRANSFERT THERMIQUE

(30) Priorität: 22.12.1995 DE 19548401
(43) Veröffentlichungstag der Anmeldung: 10.12.1997
(73) Patentinhaber: PELIKAN PRODUKTIONS AG, 8132 Egg (CH)
(72) Erfinder: KRAUTER, Heinrich, CH-8634 Hombrechtikon (CH)
(74) Vertreter: Hagemann, Heinrich, Dr.rer.nat., Dipl.-Chem.
(86) Internationale Anmeldenummer: EP9605688
(87) Internationale Veröffentlichungsnummer: WO9723355

(56) Entgegenhaltungen:
- EP-A- 0 426 202
- US-A- 4 511 602
- US-A- 4 888 321
- US-A- 5 260 139
- Patent Abstracts of Japan, Band 10, Nr 249(M-511); & JP,A,6178692 (MITSUBISHI PAPER MILLS LTD), 1986-04-22
- Patent Abstracts of Japan, Band 12, Nr 116(M-684); & JP,A,62242585 (RICOH CO LTD), 1987-10-23
- Patent Abstracts of Japan, Band 13, Nr 588(M-912); & JP,A,01247193 (SEIKO EPSON CORP), 1989-10-03
- Patent Abstracts of Japan, Band 11, Nr 90(M-573); & JP,A,61242876 (RICOH CO LTD), 1986-10-29
- Patent Abstracts of Japan, Band 13, Nr 373(M-861); & JP,A,01127378 (RICOH CO LTD), 1989-05-19

## Beschreibung

Die Erfindung betrifft ein Thermotransferband mit einem üblichen Träger und darauf angeordneten thermotransferierbaren Schichten.

Thermotransferbänder sind seit längerem bekannt. Sie weisen auf einem folienartigen Träger, beispielsweise aus Papier, einem Kunststoff oder dergleichen, eine Thermotransferfarbe auf, insbesondere in Form einer kunststoff- und/oder wachsgebundenen Farbmittel- oder Rußschicht. Die Thermotransferfarbe wird bei der Thermodrucktechnik mittels eines Wärmedruckkopfes erweicht und auf ein Aufzeichnungspapier bzw. ein Druckpapier übertragen. Thermische Drucker bzw. Wärmedruckköpfe, die für diesen Vorgang verwendet werden können, sind beispielsweise aus der DE-AS 24 06 613 sowie der DE-OS 32 24 445 bekannt. Im einzelnen kann dabei z.B. wie folgt vorgegangen werden: Auf dem Wärmedruckkopf des Druckers wird ein aus beheizten Punkten bestehender und auf ein Papierblatt aufzudruckender Buchstabe ausgebildet. Der Wärmedruckkopf druckt das Thermotransferband auf ein zu beschreibendes Papier. Der aufgeheizte Buchstabe des Wärmedruckkopfes mit einer Temperatur von etwa 400°C führt dazu, daß die Thermotransferfarbe an der beheizten Stelle erweicht und auf das damit in Kontakt stehende Papierblatt übertragen wird. Der benutzte Teil des Thermotransferbandes wird dann einer Spule zugeführt.

Das Thermotransferband kann verschiedene Thermotransferfarben nebeneinander aufweisen. Mit der Kombination der Grundfarben Blau, Gelb, Rot lassen sich somit farbige Druckbilder herstellen. Gegenüber der üblichen Farbfotografie entfällt ein nachteiliges Entwickeln und Fixieren. Thermodrucker lassen sich mit großer Schreibgeschwindigkeit und ohne störende Nebengeräusche betreiben. So läßt sich beispielsweise ein DIN A4-Blatt in etwa 10 Sekunden bedrucken.

Beim Drucken können sog. serielle Drucker oder Liniendrucker eingesetzt werden. Die seriellen Drucker arbeiten mit einem relativ kleinen beweglichen Druckkopf bis ca. 1 cm². Auf ihm befinden sich senkrecht zur Schreibrichtung 1 oder 2 dot-Reihen (dot = ansteuerbarer Heizpunkt). Der dot-Durchmesser liegt zwischen etwa 0,05 bis 0,25 mm. Die Zahl der dots pro dot-Reihe liegt zwischen 6 bis 64, was einer Auflösung von 2 bis 16 dots/mm entspricht. Höhere Auflösungen, z.B. 24 bis 32 dots/mm sind in naher Zukunft zu erwarten. Charakteristisch an dem seriellen Thermokopf ist es, daß er beim Druckvorgang waagerecht zur Transportrichtung des Papiers bewegt wird. Im Gegensatz zum seriellen Druckkopf handelt es sich bei einem Liniendruckkopf um einen stationären Kopf bzw. eine Leiste. Da die Druckleiste nicht beweglich ist, muß sie die Breite des zu bedruckenden Substrats überspannen. Druckleisten werden in der Länge von bis zu 297 mm angeboten. Auflösung und dot-Größe entsprechen denen serieller Köpfe. Die seriellen Drucker werden in Schreibmaschinen, Videoausdrucken, im PC-Bereich sowie bei Word-Prozessoren eingesetzt, während die Liniendrucker insbesondere beim Barcode-Graphikdrucker, bei einer Computerausgabeeinheit bei hohem Datenanfall, im Bereich des Faksimile, des Ticketprinters, des Adressenprinters, des Farbkopierers und des CAD/CAM-Systems eingesetzt werden.

Neben den oben geschilderten Thermotransferbändern gibt es auch solche, bei denen das Wärmesymbol nicht durch Einwirkung eines Wärmedruckkopfes, sondern durch Widerstandsbeheizung eines speziell ausgestalteten folienartigen Trägers aufgeprägt wird. Die Widerstandsbeheizung erfolgt dadurch, daß die Thermotransferfarbe und/oder deren Träger elektrisch leitende Materialien enthalten. Die Thermotransferfarbe, die die eigentliche "Funktionsschicht" beim Druckvorgang ist, enthält ferner die bereits oben geschilderten Materialien. Hier spricht man auch von einem ETR-Material ("Electro Thermal Ribbon"). Ein entsprechendes Thermotransferdrucksystem wird beispielsweise in der US-PS 4 309 117 beschrieben.

Bei den oben beschriebenen Systemen von Thermotransferbändern ist die Schriftschärfe und die optische Dichte der erzeugten Schrift u.a. von der Haftung der Thermotransferfarbe auf dem Papier abhängig. Diese ist proportional der Haftfläche und der Haftkraft. Rauhes Papier hat eine geringe Haftfläche, da nur die erhabenen Teile der Papieroberfläche von der geschmolzenen Thermotransferfarbe benetzt werden. In der DE-A-35 07 097 wird deshalb auf der Schicht der Thermotransferfarbe eine sog. "Filling-Layer" ausgebildet, die aus einem im geschmolzenen Zustand niedrig-viskosen Material besteht, das beim Druckvorgang in die Täler der rauhen Papieroberfläche fließt und so die Haftfläche erhöht. Nachteilig ist es hierbei, daß die geschmolzene Filling-Layer bei sehr glattem Papier einer Rauhigkeit von mehr als 200 Bekk beim Druckvorgang nicht mehr in das Papier eindringen kann, so daß zwischen Papieroberfläche und Farbschicht eine Schicht bestehen bleibt. Diese Schicht hat daher die Wirkung einer Hold-Off-Layer, wie sie in der EP-A-0 042 954 beschrieben wird. Diese Hold-Off-Layer führt jedoch zu einer mangelnden Dokumentenechtheit, da sie das Eindringen der Thermotransferfarbe in das Papier verhindert. Für eine dokumentenechte Schicht ist eine Hold-Off-Layer-Wirkung unerwünscht.

Um die oben angesprochenen Nachteile des Standes der Technik zu vermeiden, insbesondere das Schreiben auf rauhem wie auch auf glatten Papier vorteilhaft zu ermöglichen, schlägt die EP-B-0 348 661 vor, daß die Hold-Off-Layer bzw. Haftschicht, auch als Topcoat bezeichnet, ein in einem Paraffin in fein verteilter Form eingebettetes, klebrigmachendes Kohlenwasserstoffharz einzuverleiben, wobei das Paraffin einen Schmelzpunkt von 60 bis 95°C aufweist. Die Lehre nach der EP 0 206 036 versucht die Notwendigkeit einer derartigen Haftschicht bzw. eines Topcoat zu vermeiden, indem eine Wachsschicht auf der Schicht einer kunststoffgebundenen Thermotransferfarbe ausgebildet und die kunststoffgebundene Thermotransferfarbe einen thermoplastischen Kunststoff eines Erweichungspunktes von 60 bis 140°C enthält.

Die oben beschriebenen Thermofarbbänder finden immer mehr Eingang in Hochgeschwindigkeitsdrucker, insbesondere im Industriebereich, wobei hier ein Druckkopf vom Typ des sog. "real-edge" bzw. "Corner-Typ" herangezogen werde. Bei diesen Druckköpfen ist die Dotreihe nahe dem Rand oder direkt auf der Kante auf einem Keramiksubstrat angeordnet. Der Vorteil der edge-Type-Köpfe liegt in kürzeren Abkühlzeiten und dementsprechend einer höheren Schreibfrequenz. Es lassen sich damit Druckgeschwindigkeiten von 3 bis 12" pro Sekunde erzielen. An die beim Hochgeschwindigkeitsdruck, insbesondere beim Hochgeschwindigkeitsfarbdruck, erzielten Drucke werden besonderen Anforderungen hinsichtlich der Druckqualität, d.h. gute Randschärfe, Auflösung und optische Dichte, gestellt. Ein besonderer Anwendungsbereich ist das Bedrucken von Papier und Kunststoffetiketten. Auf letzteren ist eine hohe Kratzfestigkeit der Drucke wünschenswert.

Die bisher im Stand der Technik für den Bereich der Hochgeschwindigkeitsdrucker vorgesehenen Thermofarbbänder erfüllen die angesprochenen Anforderungen nicht im gewünschten Umfang.

Der Erfindung lag daher die Aufgabe zugrunde, ein Thermotransferband bereitzustellen, mit dem hohe Druckgeschwindigkeiten bei zufriedenstellender Druckqualität erreicht werden können. Die beim Druck übertragene Thermotransferfarbe soll insbesondere auf Papier und Kunststoffetiketten eine gute Adhäsion und gute Kratzfestigkeit zeigen.

Erfindungsgemäß wird diese Aufgabe durch ein Thermotransferband gelöst, das auf einem üblichen Träger in der angegebenen Reihenfolge aufweist:
(i) eine erste thermotransferierbare Schicht, enthaltend Wachse eines Schmelzpunkts von etwa 70 bis 110°C und etwa 1 bis 22 Gew.-% eines polymeren Wachplastifizierers einer Glastemperatur Tg von -30 bis +70°C, und
(ii) eine zweite thermotransferierbare Schicht, enthaltend Farbmittel, wachsverträgliches polymeres Bindemittel und etwa 5 bis 30 Gew.-% Wachs und/oder wachsähnliche Substanz, wobei die thermotransferierbare Schicht (ii) eine Schmelzenthalpie ΔH von etwa 10 bis 80 J/g aufweist.

In bevorzugten Ausführungsformen enthält die Schicht (ii) außerdem etwa 5 bis 40, insbesondere etwa 10 bis 20, Gew.-% Füllstoffe.

Beim Hochgeschwindigkeitsdruck verweilt der Thermodruckkopf nur eine sehr kurze Zeit an einer bestimmten Stelle des Thermotransferbandes. Da andererseits die Druckkopfleistung begrenzt ist, steht somit nur eine sehr geringe Energie zum Erweichen der thermotransferierbaren Schicht zur Verfügung. Es wurde nun gefunden, daß zur Erzielung hoher Druckgeschwindkeiten mit Vorteil eine thermotransferierbare Schicht mit einer niedrigen Schmelzenthalpie eingesetzt werden kann. Allerdings hat sich gezeigt, daß Schichtzusammensetzungen mit niedriger Schmelzenthalpie in geschmolzenem Zustand eine hohe Adhäsion zu Trägermaterialien aufweisen, so daß beim Druckvorgang ein unzureichender Transfer auf das aufnehmende Substrat die Folge wäre. Die Erfindung löst dieses Problem durch eine speziell ausgestaltete Schicht (i) zwischen dem Träger und der Schicht (ii) mit niedriger Schmelzenthalpie.

Die in der Schicht (i) eingesetzten Wachse folgen der üblichen Wachsdefinition mit der obigen Einschränkung des Schmelzpunktes auf etwa 70 bis 110°C. Es handelt sich im weitesten Sinne um ein Material, das fest bis brüchig hart, grob bis feinkristallin, durchscheinend bis opak, jedoch nicht glasartig ist, oberhalb etwa 70°C schmilzt, allerdings schon wenig oberhalb des Schmelzpunktes verhältnismäßig niedrig viskos und nicht fadenziehend ist. Wachse dieser Art lassen sich in Kohlenwasserstoffwachse (Alkane ohne funktionelle Gruppen) und in Wachse aus langkettigen organischen Verbindungen mit funktionellen Gruppen (vor allem Ester- und Säurewachse) einteilen. Zu den Kohlenwasserstoffwachsen zählen neben dem Erdwachs die aus dem Erdöl und Teer gewonnenen festen Kohlenwasserstoffe sowie synthetische Paraffine. Zu den Wachsen mit funktionellen Gruppen zählen alle pflanzlichen Wachse sowie chemisch veränderte Wachse. Esterwachse bestehen im wesentlichen aus Estern, die aus linearen Carbonsäuren mit etwa 18 bis 34 C-Atomen und etwa gleich langen linearen Alkoholen gebildet sind. In Säurewachsen finden sich hohe Anteile freier Carbonsäuren. Wachse mit funktionellen Gruppen werden bevorzugt. Hierbei sind insbesondere Esterwachse, z.B. auf Basis von Montanwachs, teilverseifte Esterwachse, Säurewachse und oxidierte und veresterte Synthesewachse zu nennen. Zu den besonders bevorzugten Esterwachsen zählen pflanzliche Wachse, wie Carnaubawachs und Candelillawachs sowie hochschmelzende enggeschnittene Paraffine. Besonders bevorzugt werden im Rahmen der Erfindung Wachse eines Schmelzpunktes von 70 bis 105°C. Im einzelnen sind hier als besonders bevorzugt anzugeben: Carnaubawachs, LG-Wachs BASF und Hoechst-Wachs E.

Die Schicht (i) enthält ferner etwa 1 bis 22 Gew.-%, vorzugsweise etwa 2 bis 20 Gew.-% und insbesondere etwa 4 bis 10 Gew.-%, polymeren Wachsplastifizierer. Dieser bewirkt, daß die im Rahmen der Erfindung besonders bevorzugt eingesetzten Hartwachse, insbesondere in Form von Esterwachsen und hochschmelzenden enggeschnittenen Paraffinen, plastifiziert werden und damit ihre Sprödigkeit und "Splittrigkeit" verlieren. Sie gewährleisten eine gute Verankerung bzw. Adhäsion der Trennschicht am Trägermaterial. Esterwachse sind sehr harte bzw. spröde Wachse, d.h. sie können im kalten Zustand pulverisiert werden. Werden diese mit den bezeichneten polymeren Wachsplastifizierern versetzt, dann entstehen elastische Produkte, die kaum noch zu pulverisieren sind. Die angegebene Menge an polymerem Wachsplastifizierer ist kritisch. Höhere Mengen als die angegebenen sollten vermieden werden, weil sonst die Releasewirkung zum Träger nicht ausreichend ist. Eine zu geringe Menge an polymerem Wachsplastifizierer hat u.U. zur Folge, daß das spröde Wachs unzureichend plastifiziert ist und die Schicht (i) kein geschlossenes Abschälverhalten zeigt bzw. zu einem inhomogenen Bild vor allem in zusammenhängenden Farbflächen führt.

Als polymere Wachsplastifizierer kommen Polyester, Copolyester, Polyvinylacetat, Polystyrole mit einer Glastemperatur Tg von -30 bis +70°C in betracht. Hiervon sind Polyester und Copolyester bevorzugt. Vorzugsweise handelt es sich hierbei um lineare gesättigte Polyester oder Copolyester mit einem mittleren Molekulargewicht von 1500 bis 18000. Die Schicht (i) weist üblicherweise eine Schmelzenthalpie ΔH von etwa 150 bis 210 J/g auf.

Die Schicht (ii) weist eine Schmelzenthalpie ΔH von etwa 10 bis 80, insbesondere etwa 15 bis 50 J/g auf. Thermotransferfarbschichten nach dem Stand der Technik weisen üblicherweise eine Schmelzenthalpie ΔH von über 130 bis 220 J/g auf. Als "Schmelzenthalpie ΔH" wird der endotherme Energiebetrag verstanden, der von der Peakfläche verkörpert wird, die bei der DSC-Messung im Temperaturintervall 25 bis 120°C von der Wärmestrom-Temperatur-Kurve und der Grundlinie eingeschlossen wird. Im angegebenen Temperaturintervall muß die Schichtzusammensetzung (ii) nicht notwendigerweise vollständig schmelzen, was regelmäßig der Fall ist, wenn die Schicht dispergierte unlösliche Bestandteile, wie Füllstoffe, enthält. Wichtig ist lediglich, daß die Schicht (ii) im angegebenen Temperaturintervall mindestens einen Phasenübergang zeigt, bei dem sie vom festen Zustand in einen relativ niedrigviskosen Zustand übergeht, und dieser Phasenübergang im DSC-Kalorigramm einen Peak hervorruft, der dem angegebenen Energiebetrag entspricht. Beim Auftreten mehrerer Peaks ist auf die Summe der Peakflächen abzustellen. Zur Erzielung der hinreichend niedrigen Schmelzenthalpie muß auf die Wahl des Bindemittels besonderer Wert gelegt werden. Das Bindemittel der Schicht (ii) muß außerdem wachsverträglich sein, damit die Schicht (ii) eine ausreichende Adhäsion zur Schicht (i) aufweist. Unter "wachsverträglich" wird hierbei verstanden, daß dieses Polymer mit einem flüssigen Wachs verträglich ist und beim Abkühlen einer Lösung bzw. einer Dispersion des Polymers in Wachs keine Phasentrennung auftritt. Wachsverträgliche Polymere im Sinne der Erfindung zeichnen sich dadurch aus, daß sie unterhalb etwa 100°C schmelzbar sind. Sie zeigen in geschmolzenem Zustand Klebrigkeit. Geeignete Polymere sind z.B. Ethylen-Vinylacetat-Copolymere (EVA), Ethylen-Acrylsäure-Copolymere, Polyamide und Ionomerharze. Hiervon sind Ethylen-Acrylsäure-Copolymere und EVA bevorzugt, insbesondere eines mit einem Vinylacetatgehalt ≥ etwa 25 Gew.-%; Typen mit mindestens etwa 33 bzw. 40 Gew.-% Vinylacetat sind besonders geeignet.

Die Schicht (ii) enthält außerdem etwa 5 bis 30 Gew.-%, insbesondere etwa 15 bis 25 Gew.-%, Wachse und/oder wachsähnliche Substanzen. Der Zusatz der Wachse und/oder wachsähnlicher Substanzen verhindert ein Verkleben des Bandes im aufgerollten Zustand bzw. ein Haften des Bandes zum aufnehmenden Substrat an Stellen, an denen kein Symbol übertragen werden soll. Ein höherer als der angegebene Zusatz von Wachs ist zu vermeiden, weil die hohe Schmelzenthalpie des Wachses die Schmelzenthalpie der gesamten Formulierung der Schicht (ii) zu hoch werden ließe. Ein niedriger Wachszusatz führt zwar zu einer niedrigen Schmelzenthalpie, vermeidet jedoch das Kleben nicht in erwünschtem Umfang. Als Wachse der Schicht (ii) sind geeignet: enggeschnittene Paraffinwachse, Esterwachse, Säurewachse, Mikrowachse und modifizierte Mikrowachse. Naturwachse sind nicht bevorzugt. Enggeschnittene Paraffinwachse sind besonders bevorzugt. Die aufgezählten Wachse zeichnen sich dadurch aus, daß Erweichungs- und Schmelzpunkt eng beieinanderliegen. Beim Aufheizen sollten mindestens 80% des Materials innerhalb eines Temperaturintervalls von 10°C schmelzflüssig werden. Der Schmelzpunkt der Wachse in Schicht (ii) liegt vorzugsweise bei etwa 70 bis 105C.

Vorzugsweise werden der Schicht (ii) außerdem Füllstoffe (Extender), wie z.B. Aluminiumsilicat, Aluminiumoxid, Silica, Talkum, Calciumcarbonat, Aluminiumhydroxid, Zinkoxid, Kieselsäure, China-Clay, Titandioxid usw. beigemischt. Die Füllstoffe sorgen für eine Farbaufhellung (transparente Schichten) und gleichzeitig wird das "Klebeverhalten" des Bandes günstig beeinflußt.

Der Schicht (ii) können vielfältige sonstige Zusätze einverleibt werden. Vorzugsweise enthält die Schicht der Thermotransferfarbe ein oder mehrere Harze eines Schmelzpunkts von 80 bis 150°C. Geeignete Harze sind z.B. KW-Harze, Terpenphenolharze, modifizierte Kolophoniumharze, Cumaron-Indenharze, Maleinatharze, Alkydharze, Phenolharze, Polyesterharze, Polyamidharze und/oder Phthalatharze. Hiervon sind KW-Harze und Polyterpenharze besonders bevorzugt. Das Verhältnis von wachsverträglichem Polymer zu Harz in der Thermotransferfarbe beträgt vorzugsweise 70:30 bis 90:10 (Gew./Gew.).

Die Einfärbung der Schicht (ii) kann durch beliebige Farbmittel erfolgen. Es kann sich um Pigmente, wie insbesondere um Ruß, aber auch um lösungsmittel- und/oder bindemittellösliche Farbmittel, wie das Handelsprodukt Basoprint, organische Farbpigmente sowie verschiedene Azofarbstoffe (Cerces- und Sudanfarbstoffe) handeln. Ruß gilt im Rahmen der vorliegenden Erfindung als besonders geeignet. Vorzugsweise enthält die Schicht (ii) das Farbmittel, insbesondere Farbpigment, in einer Menge von etwa 10 bis 20 Gew.-%.

Die Viskosität der Schicht (ii) muß hinreichend niedrig sein, damit die Farbe rasch und punktgenau abgegeben werden kann. Die Thermotransferfarbe des erfindungsgemäßen Thermotransferbandes weist vorzugsweise eine Viskosität von etwa 500 bis 3000 mPa.s, gemessen mit einem Brookfield-Rotationsviskosimeter bei 140°C auf. Insbesonders wird der Bereich von 600 bis 1500 mPa.s angestrebt.

Das in der Schicht (ii) eingesetzte polymere Bindemittel ist amorph oder allenfalls teilkristallin und erfordert für den Schmelzvorgang wenig Energie. Nach dem Druckvorgang erfolgt die Trennung des Thermotransferbandes vom Akzeptor, solange die Schicht (ii) noch "flüssig" ist, d.h. im geschmolzenen bzw. erweichten Zustand vorliegt. Diese Tatsache ermöglicht den Einsatz von Polymerharz-gebundenen Farben, die wiederum eine hohe Randschärfe, gute Auflösung und optische Dichte gewährleisten. Dies ist vor allem bei real-edge-Type Druckköpfen von Bedeutung. Die kunststoffgebundene Farbschicht garantiert eine gute Kratzfestigkeit der übertragenen Drucksymbole sowohl auf Papier als auch auf Kunststoffetiketten.

Die Stärken der Schichten (ii) und (i) sind nicht kritisch. Vorzugsweise weist die Schicht (i) eine Stärke von etwa 0,5 bis 4 µm, insbesondere etwa 1 bis 2 µm, auf. Die Schicht (ii) ist vorzugsweise etwa 1 bis 5 µm, insbesondere etwa 1 bis 3 µm, dick.

Die Art des Trägers des erfindungsgemäßen Thermotransferbandes ist ebenfalls nicht kritisch. Vorzugsweise handelt es sich dabei um Polyethylenterephthalatfolie (PETP) oder Kondensatorpapiere. Die Auswahlparameter sind möglichst hohe Zugdehnungswerte und thermische Stabilität bei geringen Foliendicken. Die PETP-Folien sind bis etwa 2,5 µm, Kondensatorpapier bis etwa 6 µm herunter erhältlich.

Eine vorteilhafte Weiterbildung des erfindungsgemäßen Gedankens, insbesondere zur Erzielung eines vorteilhaften Drucks, beruht auf einer Einbeziehung der der Lehre der EP-B-0 133 638. Danach wird auf der Rückseite des Trägers eine Schicht aus einem Wachs oder wachsartigem Material gebildet, insbesondere in einer Stärke von nicht mehr als 1 µm und ganz besonders bevorzugt in Form einer molekular ausgebildeten, bis 0,01 µm, das Beschichtungsmaterial besteht in diesem Fall vorzugsweise aus Paraffin, Silikon, Naturwachsen, insbesondere Carnaubawachs, Bienenwachs, Ozokerit und Paraffinwachs oder Synthetikwachsen, insbesondere Säurewachsen, Esterwachsen, teilverseifen Esterwachsen und Polyethylenwachsen, Glykolen bzw. Polyglykolen und/oder Tensiden.

In Einzelfällen kann es von Vorteil sein, Additive einzuarbeiten, die die Eigenschaften des Bandes verbessern. Hierbei wird der Fachmann im Rahmen handwerklicher Erwägung dasjenige aussuchen, mit dem er einen gewünschten Effekt einstellen möchte.

Mit besonderem Vorteil läßt sich die erfindungsgemäße Lehre beim Farbdruck verwenden. Die Erstellung von Farbdrucken durch Farbmischen mit Hilfe des Thermotransferdruckes erfolgt im Normalfall nach dem Prinzip der subtraktiven Farbmischung. Die subtraktive Farbmischung wird durch Übereinanderlegen von Farbmitteln auf ein weißes Substrat bewirkt, und zwar durch die Sekundärfarben Yellow, Magenta und Cyan. Das bedeutet für den Thermotransferdruck, daß mindestens diese drei Farben auf einem oder mehreren Bändern in transferierbarer Form, d.h. in einer Thermotransferfarbe eingebettet, vorliegen müssen. Zusätzlich kann eine vierte "Farbe", nämlich Schwarz, beispielsweise auf Rußbasis, vorgesehen sein, da oft ein ermischtes Schwarz nicht den Anforderungen genügt. Diese drei bzw. vier transferierbaren Farben können dem Drucker auf verschiedene Weise zugefügt werden. Einmal können sich die Farben auf drei oder vier separaten Bändern befinden, die nacheinander an dem Thermodruckkopf vorbeigeführt werden. Ein anderer Weg ist die Anordnung der Farben auf einem Band, wobei sie entweder streifenförmig nebeneinander ("line striped") segmentförmig hintereinander ("crossed striped"), oder mosaikartig angeordnet sein können. Neben der subtraktiven Farbmischung (Farben übereinanderdrucken) ist mit gut auflösenden Thermodruckköpfen auch die autotypische Farbmischung möglich. Bei dieser Art der Farbmischung werden die Sekundärfarben nicht nur übereinander, sondern auch nebeneinander gedruckt. Dadurch erhält man ein wesentlich größeres Spektrum an Farbmöglichkeiten, das über die Möglichkeiten der reinen subtraktiven Farbmischung hinausgeht. Bei der Formulierung der Thermodruckfarben ist zu beachten, daß Yellow nur auf das Druckaufnahmesubstrat gedruck wird, während Magenta und Cyan auch auf bereits bedruckte Stellen aufgesetzt werden. Die adhäsiven Eigenschaften der Druckfarben sind entsprechend einzustellen.

Neben dem oben angesprochenen Mehrfarbendruck läßt sich die vorliegende Erfindung selbstverständlich auch mit gutem Erfolg zu monochromen Farbausdrucken einsetzen.

Das erfindungsgemäße Thermotransferband läßt sich in vielfältiger Weise unter Anwendung üblicher Auftragsverfahren herstellen. Dies kann beispielsweise durch Aufsprühen oder Aufdrucken einer Lösung unter Dispersion, sei es mit Wasser oder einem organischen Lösungsmittel als Dispersions- oder Lösungsmittel, durch Auftragen aus der Schmelze, was insbesondere für die wachsgebundene Schicht (i) gilt, oder auch durch Auftragen mittels einer Rakel in Form einer wäßrigen Suspension mit darin feinverteiltem aufzutragenden Material erfolgen. Zum Auftrag sowohl der Release- wie auch der Farb-Schicht haben sich Beschichtungsverfahren, wie Reverse-Roll und/oder Gravurbeschichtung, als besonders vorteilhaft erwiesen.

Für die praktische Verwirklichung der vorliegenden Erfindung können folgende Rahmenbedingungen bzgl. der Auftragsmengen der einzelnen Schichten angegeben werden: Auf einem Trägerfilm, insbesondere Polyesterfilm einer Stärke von etwa 2 bis 8 µm, insbesondere einer Stärke von etwa 4 bis 5 µm, werden nacheinander aufgetragen: Beschichtungsmasse zur Ausbildung der Schicht (i) 0,5 bis 4 g/m², vorzugsweise etwa 0,5 bis 2 g/m², und Beschichtungsmasse zur Ausbildung der Schicht (ii) 1 bis 5 g/m², vorzugsweise etwa 1 bis 2 g/m². Gegebenenfalls wird auf der Rückseite des Trägers eine oben erwähnte Rückseitenbeschichtung einer Stärke von etwa 0,01 bis 0,2 g/m², insbesondere von etwa 0,05 bis 0,1 g/m² ausgebildet.

Die Erfindung soll nachfolgend anhand von Beispielen näher erläutert werden.

### Beispiel 1

Auf einem üblichen Träger aus einem Polyester einer Schichtstärke von etwa 6µm wird zur Ausbildung der Schicht (i) ein Material folgender Rezeptur aufgetragen:

| Schicht (i): | |
|---|---|
| Carnaubawachs (Schmp.: 38-85°C) | 95 Gew.-Teile |
| Polyesterharz (Tg: -4°C) | 5 Gew.-Teile |
| | 1$\overline{\text{00 Gew.-Teile}}$ |

Das obige Material wird mittels einer Rakel in einer Lösemittel-Dispersion (etwa 8 bis 12%ig, Toluol/Isopropanol 80:20) in einer Trockenstärke von etwa 1,5 µm aufgetragen. Das Abdampfen des Lösemittels erfolgt durch Überleiten heißer Luft bei einer Temperatur von etwa 100°C. Anschließend wird die Schicht (ii) anhand folgender Rezeptur in Form einer Lösemittel-Dispersion (etwa 15%ig, Toluol/Isopropanol 80:20) mittels Reverse-Rollverfahren aufgebracht.

| Schicht (ii) | |
|---|---|
| EVA | 55Gew.-Teile |
| Paraffin | 15 Gew.-Teile |
| Ruß | 30Gew.-Teile |
| | $\overline{\text{100 Gew.-Teile}}$ |

Die Schicht (ii) wies eine endotherme Schmelzenthalpie ΔH von 38 J/g auf (lt. Bestimmung durch DSC auf einem Mettler TA 3000-Gerät (Aufheizrate 1,34°C/min).

### Beispiel 2:

Das Beispiel 1 wurde mit der Abänderung wiederholt, daß für die Schichten (i) bzw. (ii) folgende Rezepturen herangezogen wurden:

| Schicht (i): | |
|---|---|
| Esterwachs (Schmp.: 80-85°C) | 55 Gew.-Teile |
| Paraffin HNP | 37 Gew.-Teile |
| Polyesterharz (Dynapol®, Hüls AG, D) (Tg: -28°C) | 8 Gew.-Teile |
| | 1$\overline{\text{00 Gew.-Teile}}$ |

| Schicht (ii): | |
|---|---|
| EVA | 55 Gew.-Teile |
| Modifiziertes Mikrowqachs (Petrolite WB 17) | 15 Gew.-Teile |
| Transpafill (Degussa-D) | 15 Gew.-Teile |
| Ruß | 15 Gew.-Teile |
| | $\overline{\text{100 Gew.-Teile}}$ |

Die Schicht (ii) wies eine endotherme Schmelzenthalpie ΔH von 17 J/g (Aufheizrate 2,68°C/min) auf.

## Patentansprüche

1. Thermotransferband mit einem üblichen Träger und darauf in der angegebenen Reihenfolge angeordnet
(i) eine erste thermotransferierbare Schicht, enthaltend Wachse eines Schmelzpunkts von etwa 70 bis 110°C und etwa 1 bis 22 Gew.-% eines polymeren Wachplastifizierers einer Glastemperatur Tg von -30 bis +70°C, und
(ii) eine zweite thermotransferierbare Schicht, enthaltend Farbmittel, wachsverträgliches polymeres Bindemittel und etwa 5 bis 30 Gew.-% Wachs und/oder wachsähnliche Substanz, wobei die thermotransferierbare Schicht (ii) eine Schmelzenthalpie ΔH von etwa 10 bis 80 J/g aufweist.

2. Thermotransferband nach Anspruch 1, dadurch gekennzeichnet, daß die Schicht (ii) eine Schmelzenthalpie ΔH von etwa 15 bis 50 J/g aufweist.

3. Thermotransferband nach Anspruch 1 oder 2, dadurch gekennzeichnet, daß die Schicht (ii) außerdem etwa 5 bis 40 Gew.-% Füllstoffe enthält.

4. Thermotransferband nach einem der Ansprüche 1 bis 3, dadurch gekennzeichnet, daß der polymere Wachsplastifizierer in Schicht (i) eine Glastemperatur Tg von etwa -20 bis+10°C aufweist.

5. Thermotransferband nach einem der vorstehenden Ansprüche, dadurch gekennzeichnet, daß das Wachs der Schicht (i) ein Esterwachs ist.

6. Thermotransferband nach einem der vorstehenden Ansprüche, dadurch gekennzeichnet, daß die Schicht (i) 4 bis 10 Gew.-% polymeren Wachsplastifizierer enthält.

7. Thermotransferband nach einem der vorstehenden Ansprüche, dadurch gekennzeichnet, daß der polymere Wachsplastifizierer der Schicht (i) ein Polyester und/oder Copolyesterharz ist.

8. Thermotransferband nach einem der vorstehenden Ansprüche, dadurch gekennzeichnet, daß das wachsverträgliche polymere Bindemittel der Schicht (ii) ein Ethylenvinylacetat-Copolymer, Ethylen-Acrylsäure-Copolymer, Polyamid und/oder Ionomerharz ist.

9. Thermotransferband nach einem der vorstehenden Ansprüche, dadurch gekennzeichnet, daß das wachsverträgliche polymere Bindemittel der Schicht (ii) amorph oder allenfalls teilkristallin ist.

10. Thermotransferband nach einem der vorstehenden Ansprüche, dadurch gekennzeichnet, daß die Schicht (ii) zusätzlich Harze in Form von Kohlenwasserstoffharzen oder Polyterpenharzen enthält.

11. Thermotransferband nach einem der vorstehenden Ansprüche, dadurch gekennzeichnet, daß die Schicht (ii) eine Viskosität von etwa 500 bis 3000 mPas, insbesondere von etwa 600 bis 1500 mPa.s, gemessen bei 140°C mit einem Brookfield-Rotationsviskosimeter, aufweist.

12. Thermotransferband nach einem der vorstehenden Ansprüche, dadurch gekennzeichnet, daß die Stärke der Schicht (i) 0,5 bis 4 µm, insbesondere etwa insbesondere etwa 1 bis 2 µm, beträgt.

13. Thermotransferband nach einem der vorstehenden Ansprüche, dadurch gekennzeichnet, daß die Stärke der Schicht (ii) etwa 1 bis 5 µm, insbesondere etwa 1 bis 3 µm, beträgt.

14. Thermotransferband nach einem der vorstehenden Ansprüche, dadurch gekennzeichnet, daß der Träger eine Polyethylenterephthalatfolie ist.

15. Thermotransferband nach einem der vorstehenden Ansprüche, dadurch gekennzeichnet, daß auf der Rückseite des Trägers eine Schicht aus einem Wachs oder einem wachsartigen Material in einer Stärke von nicht mehr als etwa 1 µm ausgebildet ist.

16. Verwendung des Thermotransferbandes nach mindestens einem der vorstehenden Ansprüche in Hochgeschwindigkeitsdruckern, insbesondere mit einem Druckkopf vom "real-edge" bzw. "corner"-Typs.

17. Verwendung des Thermotransferbandes nach mindestens einem der Ansprüche 1 bis 15, dadurch gekennzeichnet, daß es zum subtraktiven Farbdruck herangezogen wird, wobei sich die drei Sekundärfarben Yellow, Magenta und Cyan aufeinanderfolgend auf einem Farbband oder auf einem Farbband nebeneinander oder auf drei verschiedenen Farbbändern, die beim Druck parallel laufen, befinden.

## Claims

1. Thermal transfer ribbon including a conventional carrier, arranged on which in the order stated are
(i) a first thermally transferable layer containing waxes with a melting point of about 70 to 110°C and about 1 to 22% by wt. of a polymeric wax plasticiser with a glass temperature Tg of -30 to +70°C, and
(ii) a second thermally transferable layer containing colorant, wax compatible polymeric bonding agent and about 5 to 30% by wt. wax and/or wax like substance, the thermally transferable layer (ii) having a melting enthalpy ΔH of about 10 to 80 J/g.

2. Thermal transfer ribbon as claimed in claim 1, characterised in that the layer (ii) has a melting enthalpy ΔH of about 15 to 50 J/g.

3. Thermal transfer ribbon as claimed in claim 1 or 2, characterised in that the layer (ii) also contains about 5 to 40% by wt. filler.

4. Thermal transfer ribbon as claimed in one of claims 1 to 3, characterised in that the polymeric wax plasticiser in layer (i) has a glass temperature Tg of about -20 to +10°C.

5. Thermal transfer ribbon as claimed in one of the preceding claims, characterised in that the wax of the layer (i) is an ester wax.

6. Thermal transfer ribbon as claimed in one of the preceding claims, characterised in that the layer (i) contains 4 to 10% by wt. polymeric wax plasticiser.

7. Thermal transfer ribbon as claimed in one of the preceding claims, characterised in that the polymeric wax plasticiser in the layer (i) is a polyester and/or copolyester resin.

8. Thermal transfer ribbon as claimed in one of the preceding claims, characterised in that the wax compatible polymeric bonding agent in the layer (ii) is an ethylene vinyl acetate copolymer, ethylene acrylic acid copolymer, polyamide and/or ionomer resin.

9. Thermal transfer ribbon as claimed in one of the preceding claims, characterised in that the wax compatible polymeric bonding agent in the layer (ii) is amorphous or at most partially crystalline.

10. Thermal transfer ribbon as claimed in one of the preceding claims, characterised in that the layer (ii) additionally contains resins in the form of hydrocarbon resins or polyterpine resins.

11. Thermal transfer ribbon as claimed in one of the preceding claims, characterised in that the layer (ii) has a viscosity of about 500 to 3000 mPas, particularly about 600 to 1500 mPas, measured at 140°C with a Brookfield rotation viscosimeter.

12. Thermal transfer ribbon as claimed in one of the preceding claims, characterised in that the thickness of the layer (i) is 0.5 to 4µm, particularly about 1 to 2µm.

13. Thermal transfer ribbon as claimed in one of the preceding claims, characterised in that the thickness of the layer (ii) is about 1 to 5 µm, particularly about 1 to 3µm.

14. Thermal transfer ribbon as claimed in one of the preceding claims, characterised in that the carrier is a polyethylene terephthalate film.

15. Thermal transfer ribbon as claimed in one of the preceding claims, characterised in that a layer of wax or a wax like material is formed on the rear surface of the carrier in a thickness of not more than about 1µm.

16. Use of the thermal transfer ribbon as claimed in at least one of the preceding claims in high speed printers, particularly with a printing head of "real-edge" or "corner" type.

17. Use of the thermal transfer ribbon as claimed in at least one of claims 1 to 15, characterised in that it is used for subtractive colour printing, the three secondary colours yellow, magenta and cyan being disposed successively on an ink ribbon or next to one another on an ink ribbon or on three different ink ribbons, which extend parallel during printing.

## Revendications

1. Ruban de transfert thermique comportant un support habituel et, disposées sur celui-ci dans l'ordre indiqué
(i) une première couche thermiquement transférable contenant des cires d'un point de fusion de l'ordre de 70 à 110 °C, et environ 1 à 22 % en poids d'un plastifiant polymère de cire d'une température de transformation vitreuse Tg de - 30 à + 70 °C, et
(ii) une deuxième couche thermiquement transférable contenant des colorants, un liant polymère compatible avec la cire, et environ 5 à 30 % en poids de cire et/ou de substance analogue à la cire, la couche thermiquement transférable (ii) ayant une enthalpie de fusion ΔH de l'ordre de 10 à 80 J/g.

2. Ruban de transfert thermique selon la revendication 1, caractérisé en ce que la couche (ii) a une enthalpie de fusion ΔH de l'ordre de 15 à 50 J/g.

3. Ruban de transfert thermique selon la revendication 1 ou 2, caractérisé en ce que la couche (ii) contient en outre environ 5 à 40 % en poids de matières de charge.

4. Ruban de transfert thermique selon l'une des revendications 1 à 3, caractérisé en ce que le plastifiant polymère de cire de la couche (i) a une température de transformation vitreuse Tg de l'ordre de - 20 à + 10 °C.

5. Ruban de transfert thermique selon l'une quelconque des revendications précédentes, caractérisé en ce que la cire de la couche (i) est une cire d'ester.

6. Ruban de transfert thermique selon l'une quelconque des revendications précédentes, caractérisé en ce que la couche (i) contient 4 à 10 % en poids de plastifiants polymères de cire.

7. Ruban de transfert thermique selon l'une quelconque des revendications précédentes, caractérisé en ce que le plastifiant polymère de cire de la couche (i) est un polyester et/ou une résine de copolyester.

8. Ruban de transfert thermique selon l'une quelconque des revendications précédentes, caractérisé en ce que le liant polymère compatible avec la cire de la couche (ii) est un copolymère d'acétate de vinyle et d'éthylène, un copolymère éthylène-acide acrylique, un polyamide et/ou une résine ionomère.

9. Ruban de transfert thermique selon l'une quelconque des revendications précédentes, caractérisé en ce que le liant polymère compatible avec la cire de la couche (ii) est amorphe ou tout au plus semi-cristallin.

10. Ruban de transfert thermique selon l'une quelconque des revendications précédentes, caractérisé en ce que la couche (ii) contient en outre des résines sous forme de résines d'hydrocarbures ou de résines de polyterpène.

11. Ruban de transfert thermique selon l'une quelconque des revendications précédentes, caractérisé en ce que la couche (ii) a une viscosité de l'ordre de 500 à 3 000 mPa.s, notamment de l'ordre de 600 à 1 500 mPa.s, mesurée à 140 °c avec un viscosimètre rotatif de Brookfield.

12. Ruban de transfert thermique selon l'une quelconque des revendications précédentes, caractérisé en ce que l'épaisseur de la couche (i) est de 0,5 à 4 µm, notamment de l'ordre de 1 à 2 µm.

13. Ruban de transfert thermique selon l'une quelconque des revendications précédentes, caractérisé en ce que l'épaisseur de la couche (ii) est de l'ordre de 1 à 5 µm, notamment de l'ordre de 1 à 3 µm.

14. Ruban de transfert thermique selon l'une quelconque des revendications précédentes, caractérisé en ce que le support est une feuille de polyéthylène-téréphtalate.

15. Ruban de transfert thermique selon l'une quelconque des revendications précédentes, caractérisé en ce qu'il est appliqué sur la face arrière du support une couche constituée d'une cire ou d'une substance cireuse d'une épaisseur qui n'est pas supérieure à environ 1 µm.

16. Utilisation du ruban de transfert thermique selon l'une au moins des revendications précédentes dans des imprimantes à grande vitesse, comportant notamment une tête d'impression de type "real-edge" ou "corner".

17. Utilisation du ruban de transfert thermique selon l'une au moins des revendications 1 à 15, caractérisée en ce qu'il est utilisé pour l'impression couleur soustractive, les trois couleurs secondaires jaune, magenta et cyan se trouvant successivement sur un ruban encreur, ou les unes à côté des autres sur un ruban encreur, ou sur trois différents rubans encreurs qui se déroulent parallèlement lors de l'impression.
